# EUROPÄISCHE PATENTSCHRIFT

(11) **EP 0 052 730 B1**
(45) Veröffentlichungstag und Bekanntmachung des Hinweises auf die Patenterteilung: **13.03.1985**
(21) Anmeldenummer: 81108067.0
(22) Anmeldetag: 08.10.1981
(51) Int. Cl.: B41M 5/12, C08F 220/28

(54) **Druckempfindliches Aufzeichnungsmaterial**
Pressure sensitive copy materials
Matériaux pour l'enregistrement sensible à la pression

(30) Priorität: 24.11.1980 DE 3044120
(43) Veröffentlichungstag der Anmeldung: 02.06.1982
(73) Patentinhaber: BASF Aktiengesellschaft, 67063 Ludwigshafen (DE)
(72) Erfinder: Hoffmann, Dietrich, D-6701 Roedersheim-Gronau (DE); Schoepke, Holger, Dr., D-6700 Ludwigshafen (DE)

## Beschreibung

Die Erfindung betrifft druckempfindliches Aufzeichnungsmaterial.

In der Regel bestehen die heute verwendeten kohlepapierfreien Kopierpapiere aus einer Kombination von Blättern. Das Deckblatt enthält auf der Rückseite eine Beschichtung mit Mikrokapseln, die Zwischenblätter haben auf der Rückseite ebenfalls eine Mikrokapselbeschichtung (Geberseite : CB-Seite) und auf der Vorderseite eine saure Verbindung, (Elektronen acceptor), auf der die Farbbildner unter Farbbildung reagieren (Nehmerseite : CF-Seite). Man kann auch die Mikrokapseln mit dem Farbgeber und dem Nehmer übereinander auf der gleichen Blattseite aufbringen. In diesem Fall tritt bei Zerstörung der Mikrokapseln in jedem Fall Farbbildung ein.

Die Farbbildner sind bekannt. Im einzelnen kommen z. B. in Betracht : Kristallviolettlacton, N-Benzoylleukomethylenblau, Malachitgrünlacton, Rhodaminlactone, Spirodipyrane oder Fluoranderivate (vgl. DE-A 24 22 899, 20 25 171, 23 18 403, 23 23 803 ; DE-B 21 56 214 ; DE-A 22 43 483 und 2 230 225 ; GB-A 1417 695).

Als Elektronenacceptoren (Nehmer) kommen aktivierte Tone, Attapulgit, Aluminiumoxid, Bentonit, Silton-Clay, Kaolin und andere Clays in Betracht.

Aus den US-A 3 222 557 und 3 488 207 ist bekannt, daß eine Farbentwicklung auch an festen aromatischen Carbonsäuren erfolgt. Nach der DE-A 21 52765 sind die Salze von aromatischen Carbonsäuren, insbesondere von Hydroxycarbonsäuren, mit mehrwertigen Metallen wie Magnesium, Zink, Calcium, Cadmium oder Aluminium wirksamer als die freien Carbonsäuren.

In den DE-C 2 252 901 und 2 303 405 wird die Verwendung von Mischungen aus Tonen (Clays) und aromatischen Carbonsäuren und/oder deren Metallsalzen als Acceptoren beschrieben.

Die Nehmersubstanzen werden zunächst durch Mahlen und Mischen und gegebenenfalls Dispergieren zu einer wäßrigen Dispersion verarbeitet, die dann mit Hilfe von Rakeln oder durch Aufdrucken auf die Papieroberfläche aufgebracht wird.

Wegen der Empfindlichkeit der anorganischen Nehmer gegenüber Feuchtigkeit wurde in den letzten Jahren versucht, Phenolharze als Nehmer einzusetzen. In der US-A 3 466 184 wird die Verwendung von phenolischen Polymeren, die in Öl löslich sind, als Nehmerseite beschrieben. Als Harze werden Novolake auf der Basis p-Phenylphenol, Alkylphenol und Alkylphenol-Acetylen verwendet, die in Ethylenglykolmonoethylether, n-Butanol, Ethylacetat, Ethanol, Mischungen davon und ähnlichen Lösungsmitteln löslich sind.

Die Polymeren können als organische Lösung, z. B. mit Hilfe eines Flexodruckwerks aufgebracht werden.

In der DE-A 26 31 832 werden niedermolekulare Kondensationsprodukte aus Hydroxybenzol- oder Hydroxynaphthalincarbonsäuren, Phenolen und Formaldehyd als Acceptoren beschrieben, die aus organischer Lösung auf das Papier aufgebracht werden können. Diese Mittel werden gegebenenfalls zusammen mit in organischen Lösungsmitteln löslichen Salzen angewendet.

Die aus der US-A 3466184 und der DE-A 26 31 832 bekannten Nehmersubstanzen haben den Nachteil, daß diese in Form einer Lösung in organischen Lösungsmitteln aufgebracht werden müssen, wobei wegen der Lösungsmitteldämpfe Absauganlagen vorhanden sein müssen.

Außerdem können diese Nehmer - wegen der organischen Lösungsmittel - nicht zusammen mit den wäßrigen Mikrokapseln gemeinsam zur Herstellung von « self-contained-paper aufgebracht werden, da die Mikrokapseln in der Regel gegenüber Lösungsmitteln nicht stabil sind und deshalb Verfärbungen auftreten. Ein « self-contained-paper kann daher nur so hergestellt werden, daß zunächst der Nehmer aufgetragen wird und nach dem vollständigen Entfernen des Lösungsmittels in einem zweiten Schritt die Mikrokapseln aufgetragen werden. Das so erhaltene « self-contained-paper » hat den Nachteil, daß es sehr reibempfindlich ist, weil die Kapseln ungeschützt auf den Harzteilchen liegen.

Aus der DE-B 20 64 155 ist die Verwendung von Phenol-Formaldehydharzen als Nehmer bekannt, wobei das Harz in Gegenwart von anionischen Dispergiermitteln in eine wäßrige Suspension/Dispersion überführt wird. Die Dispersion kann in üblicher Weise durch Naßmahlen des Harzes in wäßriger Suspension hergestellt werden. Die Teilchengröße soll 5 µm und darunter, vorzugsweise ≤ 1 µm sein, damit eine wirkungsvolle Nehmerschicht erhalten wird (Sp. 6, Z. 20/27). Die feinen Teilchen können auch durch Lösen des Phenol/Formaldehydharzes in Alkalihydroxidlösungen und Ausfällen des Harzes aus der wäßrigen Lösung mit Säure erhalten werden (Sp. 7, Z. 7/57 ; Beispiel 1). Die Teilchengrößen liegen in diesem Fall zwischen 3 und 80 µm. Diese feinteiligen Harzsuspensionen/-dispersionen können durch Sprühtrocknung oder in einem Trommeltrockner getrocknet werden. Nach den Angaben im Beispiel 1 der DE-B wird das aus der wäßrigen alkalischen Lösung gefällte Harz mit Hilfe eines Hochgeschwindigkeitsdispergierers auf eine Teilchengröße von 1 µm verteilt.

Die als Nehmer verwendeten anorganischen oder organischen Substanzen können scharfkantige Agglomerate enthalten, die beim Auftragen, z. B. beim Aufdrucken, Korrosion und Abrasion verursachen.

Aufgabe der vorliegenden Erfindung war es, ein druckempfindliches Aufzeichnungsmaterial mit einer Farbbildner entwickelnden Beschichtung zu entwickeln, welche die Nehmersubstanz (Elektronenacceptor) in gleichmäßiger Größe und in nicht abrasiv wirkender Form enthält und die die Herstellung von « self-contained-paper in einem Arbeitsschritt erlaubt.

Die Aufgabe wird gemäß der vorliegenden Erfindung dadurch gelöst, daß man Sekundärdispersionen von Phenolharzen, die kugelförmige Harzteilchen von ≤ 5 µm Durchmesser, vorzugsweise von 0,5 bis 2 µm Durchmesser aufweisen, und bei Raumtemperatur feste aliphatische Alkohole als farbentwickelnde Schicht verwendet.

Es wurde gefunden, daß druckempfindliches Aufzeichnungsmaterial mit hervorragenden Eigenschaften vorliegt, wenn dieses als farbentwickelnde Beschichtung
a) ein feinteiliges kugelförmiges festes Phenolharz mit einer Teilchengröße von ≤ 5 µm,
b) als Dispergiermittel ein Copolymerisat aus
   a) 5 bis 95 Gew.% einer copolymerisierbaren Verbindung der Formel in der
      R¹ C₈- bis C₂₀-Alkyl oder gegebenenfalls durch C₁- bis C₁₈-Alkyl substituiertes Phenyl,
      R² Wasserstoff oder Methyl,
      n = 2 bis 100 und
      m = bis 50 bedeuten,
   β) 5 bis 95 Gew.% einer copolymerisierbaren ethylenisch ungesättigten C₃- bis Cₛ-Carbonsäure, Vinylsulfonsäure, Sulfoethylacrylsäure, Sulfoethylmethacrylsäure, Sulfopropylacrylsäure, Sulfopropylmethacrylsäure, Maleinimid-N-ethansulfonsäure, 2-Acrylamido-2-methylpropansulfonsäure oder Vinylphosphonsäure und
   γ) 0 bis 50 Gew.% Acrylamid, Methacrylamid, Laurylacrylat, Styrol, Vinylacetat, Methacrylat, Methylmethacrylat, tert.-Butylacrylat, sec. Butylacrylat, sec. Butylacrylat, n-Butylacrylat, Hydroxypropylacrylat, Butandiolmonoacrylat, Vinylpropionat, 2-Ethylhexylacrylat oder Gemischen dieser Monomeren,
c) mindestens einen bei Raumtemperatur festen aliphatischen Alkohol und gegebenenfalls
d) weitere in solchen Beschichtungen üblicherweise enthaltene Hilfsmittel enthält,

wobei a) zusammen mit b) in Form einer wäßrig oder wäßrig-organischen Sekundärdispersion angewendet worden sind.

Mit der erfindungsgemäßen farbentwickelnden Beschichtung erhält man druckempfindliche Aufzeichnungsmaterialien, die zusammen mit in Mikrokapseln eingebetteten Farbbildnern scharfe und intensive Durchschriften/Aufzeichnungen liefern, die stabil sind.

Das Aufzeichnungsmaterial gemäß der vorliegenden Erfindung wird durch Auftragen einer wäßrig oder wäßrig-organischen Zubereitung, welche die Komponenten (a), (b), (c) und gegebenenfalls (d) enthält, auf das Trägermaterial erhalten.

Die wäßrige oder wäßrig-organische Zubereitung wird durch Mischen der (a) und (b) enthaltenden Sekundärdispersion mit dem bei Raumtemperatur festen aliphatischen Alkohol und gegebenenfalls weiteren in solchen Beschichtungen üblicherweise enthaltenen Hilfsmitteln hergestellt.

Die benötigte wäßrige oder wäßrig-organische Sekundärdispersion von (a) mit (b) wird durch Eintragen einer Lösung des Phenolharzes (Novolak) in einem mit Wasser mischbaren Lösungsmittel in Wasser, welches das Copolymerisat (b) als Dispergiermittel gelöst oder suspendiert enthält, unter starkem Durchmischen erhalten. Die Teilchengröße von (a) kann durch die Temperatur bei der Fällung, das verwendete Lösungsmittel und durch das verwendete Rühraggregat, z. B. Propellerrührer, Mischsirene oder Intensivrührer, beeinflußt werden. Für die erfindungsgemäßen Aufzeichnungsmaterialien sind runde Teilchen von (a) in einer Größe von 0,2 bis 5 µm, vorzugsweise von 0,5 bis 2 µm, besonders geeignet. Kleinere Teilchen (a), insbesondere solche ≤ 0,2 ₁₁m verschwinden beim Auftragen auf Papier zwischen den Papierfasern und stehen daher zur Farbentwicklung nicht mehr oder nur noch zu einem Teil zur Verfügung.

Als mit Wasser mischbare Lösungsmittel für (a) kommen aus wirtschaftlichen Gründen in Betracht : Ethanol, n- und i-Propanol, Methanol, Butanol, Tetrahydrofuran, Aceton oder Mischungen hiervon.

Aus der bei der Dispergierung erhaltenen Dispersion kann - falls erforderlich - das organische Lösungsmittel ganz oder teilweise in bekannter Weise entfernt werden, z. B. durch Destillation.

Als Dispergiermittel (b) kommen Copolymerisate in Betracht, die, bezogen auf das Copolymerisat, aus
a) 5 bis 95 Gew.% einer copolymerisierbaren Verbindung der Formel in der
   R¹ C₈- bis C₂₀-Alkyl oder gegebenenfalls durch Cr bis C₁₈-Alkyl substituiertes Phenyl,
   R² Wasserstoff oder Methyl,
   n = 2 bis 100 und
   m = 0 bis 50 bedeuten ;
β) 5 bis 95 Gew.% einer copolymerisierbaren ethylenisch ungesättigten Cₐ- bis C₅-Carbonsäure, Vinylsulfonsäure, Sulfoethylacrylsäure, Sulfoethylmethacrylsäure, Sulfopropylacrylsäure, Sulfopropylmethacrylsäure, Maleinimid-N-ethansulfonsäure, 2-Acrylamido-2-methylpropansulfonsäure oder Vinylphosphonsäure und
γ) 0 bis 50 Gew.-% Acrylamid, Methacrylamid, Laurylacrylat, Styrol, Vinylacetat, Methylacrylat, Methylmethacrylat, tert. Butylacrylat, sec. Butylacrylat, n-Butylacrylat, Hydroxypropylacrylat. Butandiolmonoacrylat, Vinylpropionat, 2-Ethylhexylacrylat oder Gemischen dieser Monomeren, aufgebaut sind.

Für R¹ kommen im Comonomeren (a) im einzelnen z. B. in Betracht : Reste, die sich von C₈- bis C₂₀-, insbesondere von C₁₀- bis C₂₀-Alkanolen wie Octyl, 2-Ethylhexyl, Nonyl, Palmityl, Stearyl, Oleyl, Lauryl, vom Phenol oder von C₁- bis C₂ₒ-Alkylphenolen wie Hexylphenol, Dodecylphenol, Hexadecylphenyl und Octadecylphenol ableiten.

Bevorzugt sind für R¹ Reste, die sich von Talgfettalkohol, Kokosfettalkohol oder von C₅- bis C₁₈-Alkylphenolen ableiten.

Im Comonomeren der Formel (I) steht·n vorzugsweise für 10 bis 100 ; m ist vorzugsweise 0.

Als Comonomere (ß) sind als C₃- bis C₅-Carbonsäuren z. B. Acrylsäure, Methacrylsäure, Crotonsäure, Vinylessigsäure und Sulfoethyl(meth)-acrylsäure, Sulfopropyl(meth)-acrylsäure, Maleinimid-N-ethansulfonsäure, 2-Acrylamido-2-methyl-propansulfonsäure und Vinylphosphonsäure zu nennen.

Als Comonomere (ß) sind für (b) Acrylsäure, Methacrylsäure und 2-Acrylamido-2-methylpro- pansulfonsäure bevorzugt.

Als gegebenenfalls zu verwendende Comonomere (γ) kommen in Betracht : (Meth) Acrylamid, Laurylacrylat, Styrol, Vinylacetat, Methyl(meth)acrylat, tert.-, sec.- oder n-Butylacrylat, Hydroxypropylacrylat, Butandiolmonoacrylat, Vinylpropionat, 2-Ethylhexylacrylat, von denen Acrylamid, die Butylacrylate, 2-Ethylhexylacrylat, Hydroxypropylacrylat und Laurylacrylat bevorzugt sind.

Besonders bevorzugt sind Copolymerisate aus dem Acrylat eines Umsetzungsproduktes von Talgfettalkohol mit 40 bis 90 Mol Ethylenoxid, Acrylamid und 2-Acrylamido-2-methylpropansulfonsäure sowie Copolymerisate aus dem genannten modifizierten Talgfettalkoholacrylät mit Laurylacrylat und Methacrylsäure, oder Copolymerisate des genannten modifizierten Talgfettalkoholacrylats und ca. 30 Gew.% Methacrylsäure.

Herstellung von (b) erfolgt nach den Angaben in der DE-A 27 58 122.

Die Menge an Dispergiermittel (b) beträgt im allgemeinen - bezogen auf Harz (a) - 1 bis 10, vorzugsweise 2 bis 8, insbesondere 3 bis 8 Gew.%.

Als Phenol-Harze (a) kommen solche vom Novolak-Typ in Betracht, die durch Kondensation von Phenol mit Formaldehyd oder Isobutyraldehyd im Molverhältnis von 1 : 0,5 bis 1 : 1 erhalten werden. Die Herstellung dieser Harze ist bekannt (s. O. Nouvel, « Die Industrie der Phenol-Aldehyd-Harze », Wilh. Knapp-Verlag, Halle (Saale) 1931 ; Robert W. Martin, « The Chemistry of Phenolic Resins », John Wiley and Sons, Inc. 1956 ; DE-A 28 05 763 und 2918593).

Als bei Raumtemperatur feste aliphatische Alkohole kommen solche mit 12 bis 18 C-Atomen in Betracht, wobei die Alkylreste linear oder verzweigt sein können. Es können auch Gemische dieser Alkohole verwendet werden.

Als Alkohole sind im einzelnen z. B. zu nennen : Laurylalkohol, Myristylalkohol, Cetylalkohol, Stearylalkohol und Gemische, die aus C₁₁-C₁₈-Schnitten hergestellt worden sind. Bevorzugt werden Cetylalkohol und Myristylalkohol verwendet.

Weitere Hilfsmittel (d) sind z. B. solche Mittel mit denen die Viskosität der (a), (b) und (c) enthaltenden Zubereitung eingestellt werden kann ; außerdem Bindemittel wie Stärke, lösliche Cellulosederivate, Bindemitteldispersionen auf der Basis von Copolymeren mit Acrylat oder Styrol-Butadien, Weißpigmente und Füllstoffe wie unlösliche Stärke, unlösliche Melamin-Formaldehyd-Kondensate, Mikrohohlkugeln, Titandioxid, Calciumcarbonat und Clay.

Die Beschichtung aus (a), (b), (c) und (d) kann z. B. in Form der wäßrigen oder wäßrig-organischen Dispersion in bekannter Weise auf den Träger aufgebracht werden. Werden der Dispersion noch in Mikrokapseln eingeschlossener Farbbildner zugegeben, dann erhält man sogenannte « self-contained » Aufzeichnungsmaterialien.

Die folgenden Beispiele sollen die Erfindung weiter erläutern.

Die im folgenden angegebenen Teile und Prozentangaben beziehen sich auf das Gewicht.

### A. Dispergiermittel

1. In einem Wittschen Topf mit Wasserbad, Ankerrührer, Thermometer und N₂-Anschluß wurden

eingetragen. Unter Stickstoff wird unter Rühren und Erwärmen auf 60 °C gelöst. Dann wurden 21 Teile Azodisisobutyronitril zugesetzt und die Mischung 3 h bei 80 °C gehalten.

Die abgekühlte Polymerlösung hatte einen Feststoffgehalt von 26 %. Das Polymere hatte einen K-Wert nach Fikentscher von 36 (gemessen an einer 3 %igen Lösung in Dimethylformamid (DMF)).

2. Es wurde wie bei Dispergiermittel 1 verfahren, jedoch wurden

Die erhaltene Polymerlösung hatte einen Feststoffgehalt von 25 % ; K-Wert nach Fikentscher (3 % in DMF) 32.

### B. Beurteilung des Aufzeichnungsmaterials gemäß der vorliegenden Erfindung

1. Bestimmung der Intensität der Durchschrift: Ein handelsübliches mit Mikrokapseln beschichtetes Papier (CB-Papier) wurde mit Blättern des erfindungsgemäßen Aufzeichnungsmaterials (CF-Papier) zu einem 8 fach Durchschreibesatz zusammengestellt und dieser Satz auf einer elektrischen Schreibmaschine bei der Anschlagstärke 2 auf einer Fläche von 4 x 4 cm mit dem Buchstaben « w beschriftet. Hierbei werden die Buchstaben in der Zeile unmittelbar aneinandergereiht und die Zeilen dicht übereinander angeordnet.

Zur Bestimmung der Intensität wird die 8. Durchschrift verwendet. Hierzu wurde mit einem . Remissionsphotometer der Fa. Zeiss (^{@}Elrepho) mit dem Filter Y die Remission des unbeschriebenen und des beschriebenen beschichteten Papiers im Vergleich zur Remission des Weißstandards (= 100) gemessen (= relative Remission).

Die Intensität der Durchschrift (IG) ergibt sich aus IG = Ryₒ - Ryₘ, wobei R_{yo} die relative Remission des unbeschriebenen und Ryₘ die relative Remission des beschriebenen Papiers zum Weißstandard (bestimmt mit dem Filter Y) sind.

### 2. Beurteilung der Schriftschärfe

Hierzu wird die 8. Kopie verwendet, da von Kopie zu Kopie die Unschärfe zunimmt. Die Beurteilung erfolgte mit den Noten 1 bis 5. Dabei bedeuten
Note 1 = scharfe Durchschrift
Note 2 = etwas unscharf
Note 3 = unscharf
Note 4 = verschmiert
Note 5 = stark verschmiert.

### Beispiel 1

### a) Dispersion

140 Teile Phenol-Formaldehyd-Novolak-Harz (Molverhältnis Phenol : Formaldehyd = 1 : 0,75 ; Molgewicht 500 ; Erweichungspunkt : 104 °C (bestimmt nach der Ring-Ball-Methode nach DIN 52011 ; gut löslich in Alkanolen und Ketonen) und 20 Teile Cetylalkohol werden in Ethanol gelöst. Dann werden 28 Teile der Lösung des Dispergiermittels 1 (= 7,28 Teile Dispergiermittel) eingerührt und die erhaltene Lösung in einem mit einem Dispergiergerät (^{O}Ultra-Turrax) versehenen Gefäß vorgelegt. Bei Raumtemperatur werden bei 6 000 Upm langsam 300 Teile Wasser zugegeben (Temperatur am Ende der Zugabe : ca. 40 °C). Aus der Dispersion werden dann die organischen Lösungsmittel in einer Destillationsapparatur entfernt.

Man erhält eine stabile Phenolharzdispersion, die über Wochen stabil ist.

Feststoffgehalt : 36 % ; Teilchendurchmesser der runden Teilchen m 1 µm.

b) Streichfarbe : In die nach a) erhaltene Dispersion werden - bezogen auf den Feststoffgehalt - 10 % Speisestärke und 5 % einer 50 %igen Bindemitteldispersion auf der Basis Styrol/Butadien gegeben. Die Mischung wird dann mit Wasser so verdünnt, daß die Farbe eine Auslaufzeit aus dem Fordbecher (DIN-Becher 4 mm Düse) von 30 s hat.

Die Farbe wurde mit einer Rakel auf Papier (40 g/m²) abgezogen (Auftrag : 5,1 g/m²).

Mit dem erhaltenen beschichteten Aufzeichnungsmaterial wurden gemäß B1 Durchschriften hergestellt und die Intensität und Schriftschärfe der 8. Kopie nach B1 und B2 beurteilt :
IG = 40 ; Schriftschärfe : Note 1.

### Beispiele 2 bis 5

### a) Dispersion

Man verfährt wie beim Beispiel 1a) angegeben, verwendet jedoch ein Phenol-Isobutyraldehyd-Novolak-Harz (Molverhältnis 1 : 1 ; Molgewicht 650 ; Erweichungspunkt 120 °C (Ring-Ball nach DIN 52011 ; gut löslich in Alkanolen und Ketonen). Die Menge an Cetylalkohol, die zusammen mit dem Harz gelöst wird, ist in der folgenden Tabelle angegeben.

b) Mit den Dispersionen wurden Streichfarben entsprechend den Angaben in Beispiel 1 b) hergestellt und das Aufzeichnungsmaterial gemäß B1 und B2 auf Intensität der 8. Durchschrift und Schriftschärfe geprüft.

Man erhält in Kombination mit handelsüblichen Mikrokapselpapieren scharfe und intensive Durchschriften. Das beste Ergebnis wird bei Zumischung von 20 Teilen Cetylalkohol erreicht.

IG = 45, Schriftschärfe : Note 1.

### Beispiele 6 bis 9

### (« self-contained »-Beschichtung)

a) Es werden die Harzdispersionen der Beispiele 2a) bis 5a) verwendet.
b) In die Dispersionen der Beispiele 2a) bis 5a) werden jeweils 45 Teile einer 50 %igen Bindemitteldispersion auf der Basis Butadien/Styrol, 80 Teile Celluloseschliff und 13 Teile Verdicker auf der Basis Polyacrylsäure eingetragen un die homogen Dispersion mit Natronlauge auf pH 8 gestellt.

Den erhaltenen Mischungen werden, bezogen auf Phenolharz, soviel einer 40%igen Mikrokapseldispersion zugegeben, daß das Gewichtsverhältnis Harz : Mikrokapseln = 2 : 1 beträgt.

Die Mikrokapseldispersion wurde nach dem in der DE-OS 2940786, Beispiel 1, beschriebenen Verfahren hergestellt.

Zur Herstellung der Streichfarbe wurden die Mischungen mit Wasser so verdünnt, daß die Auslaufzeit aus dem Fordbecher (Düse : 4 mm) ca. 30 s beträgt. Die Prüfung des mit den Streichfarben erhaltenen Aufzeichnungsmaterials ist in der folgenden Tabelle I zusammengefaßt.

c) Erhöht man in der Streichfarbe bzw. in der Zubereitung, aus der durch Verdünnen auf geeignete Viskosität die Streichfarbe erhalten wird, das Verhältnis Harz zu Mikrokapseln auf 1 : 1 oder 1 : 2, so erhält man ein Aufzeichnungsmaterial, dessen 8. Kopie zwar einen hohen IG-Wert (IG 49,5 bis 62) aufweist, jedoch sind die Durchschriften unscharf bis stark verschmiert und deshalb praktisch nicht mehr lesbar (vgl. Tabelle I, Beispiele 6.1, 6.2, 7.1 und 7.2).

### (Siehe Tabelle I Seite 7 f.)

## Patentansprüche

1. Druckempfindliches Aufzeichnungsmaterial, bestehend aus einem Träger mit einem Phenol/Formaldehyd-Harz als Farbbildner entwickelnde Beschichtung, einem Dispergiermittel für das Phenol/Formaldehyd-Harz und gegebenenfalls einem oder mehreren mit der Beschichtung unter Farbbildung reagierenden Farbbildern, dadurch gekennzeichnet, daß die farbentwickelnde Beschichtung
a) ein feinteiliges kugelförmiges festes Phenolharz vom Novolak-Typ mit einer Teilchengröße von ≤ 5 µm
b) als Dispergiermittel ein Copolymerisat aus
a) 5 bis 95 Gew.% einer copolymerisierbaren Verbindung der Formel in der
R¹ C₈- bis C₂₀-Alkyl oder gegebenenfalls durch C₁- bis C₂₀-Alkyl substituiertes Phenyl,
R² Wasserstoff oder Methyl,
n = 2 bis 100 und
m = 0 bis 50 bedeuten,
β) 5 bis 95 Gew.% einer copolymerisierbaren ethylenisch ungesättigten C₃- bis Cₛ-Carbonsäure, Vinylsulfonsäure, Sulfoethylacrylsäure, Sulfoethylmethacrysäure, Sulfopropylacrylsäure, Sulfopropylmethacrylsäure, Maleinimid-N-ethansulfonsäure, 2-Acrylamido-2-methylpropansulfonsäure oder Vinylphosphonsäure
γ) 0 bis 50 Gew.% Acrylamid, Methacrylamid, Laurylacrylat, styrol, Vinylacetat, Methylacrylat, Methylmethacrylat, tert. Butylacrylat, sec. Butylacrylat, n-Butylacrylat, Hydroxypropylacrylat, Butandiolmonoacrylat, Vinylpropionat, 2-Ethylhexylacrylat oder Gemischen dieser Monomeren,
c) mindestens einen bei Raumtemperatur festen aliphatischen Alkohol und gegebenenfalls
d) weitere in solchen Beschichtungen übliche Hilfsmittel
enthält, wobei a) zusammen mit b) in Form einer wäßrig oder wäßrig-organischen Sekundärdispersion angewendet worden sind.

2. Aufzeichnungsmaterial gemäß Anspruch 1, dadurch gekennzeichnet, daß der Anteil an (b) 1 bis 10 Gew.%, bezogen auf (a), beträgt.

3. Aufzeichnungsmaterial gemäß Anspruch 1 oder 2, dadurch gekennzeichnet, daß der Anteil an (c) 10 bis 100 Gew.%, bezogen auf (a), bettägt.

4. Aufzeichnungsmaterial gemäß Anspruch 3, dadurch gekennzeichnet, daß der Anteil an (c) 25 bis 50 Gew.%, bezogen auf (a), beträgt.

5. Aufzeichnungsmaterial gemäß Anspruch 1, 2, 3 oder 4, dadurch gekennzeichnet, daß als (c) Cetylalkohol verwendet wird.

6. Aufzeichnungsmaterial gemäß Anspruch 1, 2, 3, 4 oder 5, dadurch gekennzeichnet, daß (a) eine Teilchengröße von 0,5 bis 2 µm aufweist.

7. Aufzeichnungsmaterial gemäß Anspruch 1, 2, 3, 4, 5 oder 6, dadurch gekennzeichnet, daß (b) ein Copolymerisat aus (a) mindestens einem (Meth)Acrylat eines Umsetzungsproduktes von Talgfettalkohol, Kokosfettalkohol oder von Cₛ- bis C₁₈-Alkylphenol mit 10 bis 100 Mol Ethylenoxid/Mol Alkohol oder Phenol mit (ß) Acrylsäure, Methacrylsäure, 2-Acrylamido-2-methylpropansulfonsäure oder Gemischen davon und gegebenenfalls (-y) Acrylamid, Butylacrylaten, 2-Ethylhexylacrylat, Hydroxypropylacrylat, Laurylacrylat oder Gemischen davon ist.

8. Aufzeichnungsmaterial gemäß Anspruch 7, dadurch gekennzeichnet, daß (b) ein Copolymerisat aus (a) einem Acrylat eines Umsetzungsproduktes von Talgfettalkohol mit 40 bis 90 Mol Ethylenoxid/Mol Alkohol mit (ß) 2-Acrylamido-2methylpropansulfonsäure und (γ) Acrylamid, oder mit (ß) Methacrylsäure und gegebenenfalls (γ) Laurylacrylat ist.

## Claims

1. A pressure-sensitive recording material comprising a carrier bearing a coating of phenol/formaldehyde resin, as color developer, and a dispersant for the phenol/formaldehyde resin and, il desired, one or more color formers which react with the coating with the formation of color, wherein the color- developing coating contains
a) a finely divided solid phenolic resin of the novolac type in the form of spherical particles heaving a size of ≤ 5 µm,
b) as the dispersant, a copolymer containing, as copolymerized units,
a) from 5 to 95 % by weight of a copolymerizable compound of the formula where
R¹ is C₈-C₂₀-alkyl or unsubstituted or C₁-C₂₀-alkyl-substituted phenyl,
R² is hydrogen or methyl,
n is from 2 to 100 and
m is from 0 to 50,
β) from 5 to 95 % by weight of a copolymerizable ethylenically unsaturated C₃-C₅-carboxylic acid or of vinyl-sulfonic acid, sulfoethyl-acrylic acid, sulfoethylmethacrylic acid, sulfopropyl-acrylic acid, sulfopropyl-methacrylic acid, maleimide-N-ethanesulfonic acid, 2-acrylamido-2-methylpropane sulfonic acid or vinylphosphonic acid,
γ) from 0 to 50 % by weight of acrylamide, methacrylamide, lauryl acrylate, styrene, vinyl acetate, methyl acrylate, methyl methacrylate, tert.-, sec.- or n-butyl acrylate, hydroxypropyl acrylate, butanediol monoacrylate, vinyl propionate, 2-ethylhexyl-acrylate or a mixture of these monomers, and
c) at least on aliphatic alcohol, which is solid at room temperature, with or without
d) further auxiliaries usually used in such coatings,
a) together with b) having been applied in the form of an aqueous or aqueous-organic secondary dispersion.

2. A recording material as claimed in claim 1, wherein the proportion of (b) is from 1 to 10% by weight, based on (a).

3. A recording material as claimed in claim 1 or 2, wherein the proportion of (c) is from 10 to 100 % by weight, based on (a).

4. A recording material as claimed in claim 3, wherein the proportion of (c) is from 25 to 50 % by weight, based on (a).

5. A recording material as claimed in claim 1, 2, 3 or 4, wherein cetyl alcohol is used as (c).

6. A recording material as claimed in claim 1, 2, 3, 4 or 5, wherein (a) has a particle size of from 0.5 to 2 µm.

7. A recording material as claimed in claim 1, 2, 3, 4, 5 or 6 wherein (b) is a copolymer of (a) at least one acrylate or methacrylate of a reaction product of tallow alcohol, coconut alcohol or a C₅-C₁₈- alkylphenol with from 10 to 100 moles of ethylene oxide per mole of alcohol or phenol and (ß) acrylic acid, methacrylic acid, 2-acrylamido-2-methylpropanesulfonic acid or a mixture thereof, with or without (γ) acrylamide, butyl acrylate, 2-ethylehexyl acrylate, hydroxypropyl acrylate, lauryl acrylate or a mixture thereof.

8. A recording material as claimed in claim 7, wherein (b) is a copolymer of (a) an acrylate of a reaction product of tallow alcohol with from 40 to 90 moles of ethylene oxide per mole of alcohol, (ß) 2-acrylamido-2-methylpropanesulfonic acid, and (γ) acrylamide, or a copolymer of said acrylate and (ß) methacrylic acid, with or without (-y) lauryl acrylate.

## Revendications

1. Matériau d'enregistrement sensible à la pression consistant en un support portant un revêtement développant une résine phénol/formaldéhyde en tant que chromogène, un agent dispersant pour la résine phénol/formaldéhyde et le cas échéant un ou plusieurs chromogènes réagissant avec le revêtement avec apparition de couleur, caractérisé en ce que le revêtement développant la couleur contient
a) une résine phénolique du type novolaque solide en fines particules de forme sphérique, à une dimension de particule inférieure ou égale à 5 microns,
b) en tant qu'agent dispersant un copolymère de
a) 5 à 95 % en poids d'un composé copolymérisable de formule dans laquelle
R¹ représente un groupe alkyle en C 8-C 20 ou un groupe phényle éventuellement substitué par un groupe alkyle en C 1-C 20,
R² représente l'hydrogène ou le groupe méthyle,
n = 2 à 100, et
m = 0 à 50,
ß) 5 à 95% en poids d'un acide carboxylique en C 3-C 5 à insaturation éthylénique copolymérisable, d'acide vinylsulfonique, d'acide sulfoéthylacrylique, d'acide sulfoéthylméthacrylique, d'acide sulfopropylacrylique, d'acide sulfopropylméthacrylique, d'acide maléimide-N-éthane-sulfonique, d'acide 2-acrylamido-2-méthylpropane-sulfonique ou d'acide vinylphosphonique,
γ) 0 à 50 % en poids d'acrylamide, de méthacrylamide, d'acrylate de lauryle, de styrène, d'acétate de vinyle, d'acrylate de méthyle, de méthacrylate de méthyle, d'acrylate de tert.-butyle, d'acrylate de sec.- butyle, d'acrylate de n-butyle, d'acrylate d'hydroxypropyle, de monoacrylate du butane-diol, de propionate de vinyle, d'acrylate de 2-éthylhexyle ou de mélanges de ces monomères,
c) au moins un alcool aliphatique solide à température ambiante et le cas échéant
d) d'autres produits auxiliaires usuels dans ces revêtements,
a) étant appliqué avec b) sous forme d'une dispersion secondaire aqueuse ou hydro-organique.

2. Matériau d'enregistrement selon la revendication 1, caractérisé en ce que la proportion de b) est de 1 à 10 % en poids par rapport à a).

3. Matériau d'enregistrement selon la revendication 1 ou 2, caractérisé en ce que la proportion de c) est de 10 à 100% en poids par rapport à a).

4. Matériau d'enregistrement selon la revendication 3, caractérisé en ce que la proportion de c) est de 25 à 50 % en poids par rapport à a).

5. Matériau d'enregistrement selon la revendication 1, 2, 3, ou 4, caractérisé en ce que le composant c) est l'alcool cétylique.

6. Matériau d'enregistrement selon la revendication 1, 2, 3, 4 ou 5, caractérisé en ce que a) a une dimension de particule de 0,5 à 2 microns.

7. Matériau d'enregistrement selon la revendication 1, 2, 3, 4, 5 ou 6, caractérisé en ce que b) est un copolymère de (a) au moins un (meth)acrylate d'un produit de réaction des alcools gras de suif, des alcools gras de coco ou d'alkylphénols en C 5-C 18 avec 10 à 100 moles d'oxyde d'éthylène par mole d'alcool ou de phénol, avec (ß) l'acide acrylique, l'acide méthacrylique, l'acide 2-acrylamido-2-méthylpro- pane-sulfonique ou un mélange de ces composés et le cas échéant (γ) l'acrylamide, des acrylates de butyle, l'acrylate de 2-éthylhexyle, l'acrylate d'hydroxypropyle, l'acrylate de lauryle ou des mélanges de ces composés.

8. Matériau d'enregistrement selon la revendication 7, caracérisé en ce que b) est un copolymère de (a) un acrylate d'un produit de réaction des alcools gras de suif avec 40 à 90 moles d'oxyde d'éthylène par mole d'alcool, avec (ß) l'acide 2-acryl-amido-2-méthylpropane-sulfonique, et (-y) l'acrylamide, ou avec (ß) l'acide méthacrylique et le cas échéant (γ) l'acrylate de lauryle.
